# EUROPÄISCHE PATENTSCHRIFT

(11) **EP 0 206 311 B1**
(45) Veröffentlichungstag und Bekanntmachung des Hinweises auf die Patenterteilung: **05.06.1991**
(21) Anmeldenummer: 86108576.9
(22) Anmeldetag: 24.06.1986
(51) Int. Cl.: C23F 11/14

(54) **Verfahren zur Vermeidung der Korrosion metallischer Werkstoffe**
Process for preventing corrosion of metallic materials
Procédé pour éviter la corrosion de matériaux métalliques

(30) Priorität: 28.06.1985 DE 3523088
(43) Veröffentlichungstag der Anmeldung: 30.12.1986
(73) Patentinhaber: HOECHST AKTIENGESELLSCHAFT, 65926 Frankfurt am Main (DE)
(72) Erfinder: Ohlendorf, Dieter, Dr., D-6237 Liederbach (DE); Interthal, Werner, Dr., D-6090 Rüsselsheim (DE); Stoll, Friedrich, Dr., D-6000 Frankfurt am Main 71 (DE)

(56) Entgegenhaltungen:
- GB-A- 2 027 686
- US-A- 3 406 042
- US-A- 4 100 099
- US-A- 4 106 904
- CHEMICAL ABSTRACTS, Band 66, 1967, Seite 2716, Ref. Nr. 28620p, Columbus, Ohio, US; J.PALECEK: "Preparation of some N-alkylpyridinium alkyl xanthates"

## Beschreibung

Bekannt ist, daß Zusätze zu wäßrigen und nichtwäßrigen Lösungen die Geschwindigkeit des Korrosionsangriffs verringern (inhibieren) können. Insbesondere organische Verbindungen wie Amine, Imine, quartäre Ammoniumsalze, ungesättigte Alkohole und andere Stoffe wirken als Inhibitoren in Medien, die metallische Werkstoffe, insbesondere unlegierte Stähle, durch Säurekorrosion angreifen. (vgl. Akstinat: Werkstoff und Korrosion 21, 273 (1970); Sanyal, B.: Progress in Organic Coatings 9, p 165 - 236 (1981); Rozenfeld, L.L.: Corrosion Inhibitors, McGraw Hill Inc., New York, 1981. Unterschieden werden Korrosionsinhibitoren nach ihrer Wirkungsweise als Adsorptionsinhibitoren, Passivatoren, Film- oder Deckschichtbildner, Neutralisatoren und andere (vgl. Dean, S.W. et al.: Materials Performance, p. 47 - 51(1981)).

Die Gruppe der Amine, umfassend aliphatische und aromatische, gesättigte und ungesättigte Aminverbindungen, sowie die quartären Ammoniumverbindungen, sind als Adsorptionsinhibitoren für die Säurekorrosion bekannt. Dem Schutzmechanismus entsprechend wirken diese Stoffe nur in sauren wäßrigen Medien in Abwesenheit von Oxidationsmitteln, insbesondere von Luftsauerstoff (Risch, K.: VDI Bericht 365, 11 (1980)). Andererseits ist bekannt, daß die Schutzwirkung von Inhibitoren für die Korrosion in neutralen und alkalischen sauerstoffhaltigen Wässern, das sind insbesondere phosphorhaltige Produkte, beispielsweise Phosphate und Polyphosphate, von der Ausbildung eines Films (filmbildende Inhibitoren) oder einer Barriereschicht aus gefällten Feststoffen abhängig ist, deren Korrosionsschutzwirkung stark vom Medium und den anfänglichen Wachstumsbedingungen abhängt. Insbesondere im Fall der Wärmeübertragung von metallischen Werkstoff in das Medium (Heizelemente, Wärmeaustauscher) können sich Schichten bilden, die den Wärmestrom behindern und die zu Überhitzungen oder lokaler Korrosion unter der gebildeten Deckschicht führen.

Überraschend war nun, daß spezielle Verbindungen aus den Gruppen der quartären Ammoniumverbindungen und der oxalkylierten quartären Ammoniumverbindungen die Korrosion metallischer Werkstoffe, insbesondere von unlegierten Stählen und von Kupfer, im sauren, neutralen und alkalischen pH-Bereich wirksam zu inhibieren vermögen, wobei die Schutzwirkung, insbesondere in strömenden und neutralen wäßrigen Medien unabhängig davon ist, ob gelöster Sauerstoff vorhanden ist oder nicht.

Gegenstand der Erfindung ist somit ein Verfahren zur Vermeidung der Korrosion metallischer Werkstoffe in strömenden wäßrigen Medien mit den kennzeichnenden Merkmalen des Anspruchs 1.

Gegenstand der Erfindung ist ferner die Verwendung dieser Verbindungen als Korrosionsinhibitoren.

Besonders bevorzugt sind die Salze aus den folgenden Kationen und Anionen:

für n= 12 bis 24 mit folgenden Benzoesäureanionen
a) Salicylat oder m-Halogenbenzoat, mit R= Methyl oder Ethyl oder Propyl oder CₙH₂ₙ₊₁O - mit n= 1 bis 4,
   vorzugsweise in den Stellungen 3 oder 4 oder 5 zur Carboxylgruppe, mit R= Methyl oder Ethyl oder Propyl oder CₙH₂ₙ₊₁O - mit n= 1 bis 4,
   vorzugsweise in den Stellungen 4 oder 5 zur Carboxylgruppe, mit Hal= F, Cl, Br, J

mit den Anionen 2-hydroxy-1-naphthoat, 3-(oder 4)-hydroxy-2-naphthoat bzw. die entsprechenden Derivate der Naphthol-Sulfonsäuren.

Die oben beschriebenen Verbindungen zeigen eine ausgeprägte antikorrosive Wirkung an metallischen Werkstoffen aller Art, vorzugsweise bei Kupfer und unlegiertem Stahl. Diese antikorrosive Wirkung erstreckt sich vom stark sauren bis zum stark alkalischen pH Bereich und ist unabhängig von der Anwesenheit oder Abwesenheit von Sauerstoff. Von besonderem Interesse ist die Verwendung dieser Verbindungen in strömenden wäßrigen Medien wie zum Beispiel in Kühl- und Heizkreisläufen. Die Einsatzkonzentrationen betragen für die Verbindungen 0,01 bis 5 Gew.-% bevorzugt 0,05 bis 2 Gew.-% und besonders bevorzugt 0,1 bis 1 Gew.-%. Für die Herstellung der Verbindungen wird verwiesen auf die DE-A-32 24 148.

Für jede der Verbindungen existiert in Abhängigkeit von der Temperatur eine andere untere kritische Konzentrationsgrenze für eine ausreichende Korrosionsschutzwirkung_{,} die jedoch, wie weiter hinten beschrieben, durch einen einfachen Vorversuch bestimmt werden kann. Die Wirkung ist abhängig von der Temperatur. Die genannten Verbindungen wirken insgesamt in einem Temperaturbereich von 0°C bis 145°C; eine einzelne Verbindung zeigt eine Wirksamkeit jedoch nur über ein Temperaturintervall von ca. 45°C (±25°C). Die untere Temperaturgrenze ist bei allen Verbindungen die Löslichkeitstemperatur (isotrope Lösung) oder besser der Krafft-Punkt. Ist das Tensid jedoch in Lösung, so kann die Löslichkeitstemperatur in den meisten Fällen für einige Stunden bis Wochen um 5 bis 25°C unterschritten werden, ohne daß ein Verlust der Wirksamkeit auftritt. Eine Verwendung derjenigen Tenside, die bis zum Schmelzpunkt des Wassers in Lösung bleiben, ist bei Temperaturen unter 0°C möglich, wenn der Schmelzpunkt des Wassers durch Zumischung organischer Lösungsmittel, wie z.B. Ethylenglykol oder Isopropanol, erniedrigt wird. Eine Absenkung der Schmelztemperatur des Wassers durch Elektrolytzugabe, wie z.B. NaCl, ohne Verlust der Wirksamkeit ist nur bedingt möglich.

Überraschenderweise wurde nun gefunden, daß Tenside in wäßriger Lösung immer dann als Korrosionsschutzmittel wirksam sind, wenn sie für Konzentrationen größer der CMC_{II} nichtkugelförmige, vorzugsweise stäbchenförmige Mizellen ausbilden. Nichtkugelförmige, vorzugsweise stäbchenförmige Mizellen liegen vor, wenn bei der Untersuchung der isotropen Tensidlösung mit Hilfe der Methode der elektrischen Doppelbrechung mit gepulstem, rechteckförmigen elektrischen Feld (E. Fredericq und C. Housier, Electric Dichroism and Electric Birefringence, Claredon Press, Oxford 1973 und H. Hoffmann et al., Ber. Bunsenges. Phys. Chem. 85 (1981) 255) ein Meßsignal gefunden wird, aus dessen Abfall sich eine Relaxationszeit von >0,5 µs bestimmen läßt. Die untere Konzentrationsgrenze, ab der ein Tensid in wäßriger Lösung als Korrosionsschutzmittel wirksam ist, wird daher immer durch die CMC_{II}, vorzugsweise durch den 1,5 bis 3-fachen Konzentrationswert der CMC_{II}, festgelegt. Die Bestimmung der CMC_{II} ist z.B. durch Messung der elektrischen Leitfähigkeit der Tensidlösung in Abhängigkeit von der Tensidkonzentration möglich, wie bei H. Hoffmann et al. (Ber. Bunsenges. Phys. Chem. 85 (1981) 255) beschrieben. Es zeigte sich, daß der Wert der CMC_{II} temperaturabhängig ist und sich mit zunehmender Temperatur zu höheren Tensidkonzentrationen verschiebt.

Bei den Salzen der Formel kann die Konzentration, die minimal notwendig ist, um eine ausreichende Korrosionsschutzwirkung in einem bestimmten Temperaturbereich zu erzielen, durch die Bestimmung der CMC_{II} bei der Anwendungstemperatur mit Hilfe der elektrischen Leitfähigkeit ermittelt werden.

Die Prüfung der Korrosionsschutzwirkung in den folgenden Beispielen erfolgte auf die übliche Weise durch Bestimmung des Masseverlustes von Proben der metallischen Werkstoffe (Probecoupons), in bestimmten Fällen, in denen ausschließlich Säurekorrosion vorherrscht, auch durch Bestimmung der Abtragsraten aus dem Polarisationswiderstand. Durch Vergleich mit den Abtragsraten in Lösungen ohne Zusätze kann die Wirksamkeit ω des einzelnen Inhibitors berechnet werden:
wobei V die Abtragsrate ohne Inhibitor, V₁ die Abtragsrate mit Inhibitor bedeutet.

### Beispiel 1

Die Abtragsraten und die Inhibitorwirksamkeit der Verbindung Hexadecyltrimethylammonium Salicylat, C₁₆TA-Sal, wurde in den Konzentrationen 0,075 Gew.-% und 0,1 Gew.-% in Lösungen mit vollentsalztem Wasser (VE Wasser) durch Messung des Polarisationswiderstandes bestimmt. Dazu wurde ein Meßgerät der Firma Magnachem (Corrater-Modell 1136) verwendet. Die Ergebnisse sind in Tabelle 1 zusammengefaßt. Untersucht wurden unlegierter Stahl (ST 37) und Kupfer.

### Tabelle 1

Werkstoff unlegierter Stahl ST 37. Stationärer Endwert der Abtragsraten nach 20h für C₁₆TA-Sal in unbelüftetem VE-Wasser

### Beispiel 2

Wie in Beispiel 1 beschrieben, wurden Lösungen von Hexadecyltrimethylammonium-3-hydroxi-2-naphthoat (C₁₆TA-Bons) in VE-Wasser auf ihre Inhibitorwirksamkeit für Kupfer und unlegierten Stahl (ST 37) untersucht. Bei einer Meßtemperatur von 50°C wurden die folgenden Konzentrationen untersucht:
0,01; 0,025; 0,05; 0,075 und 0,1 Gew.-%
Tabelle 2 faßt die Ergebnisse zusammen.

### Tabelle 2

stationärer Endwert der Abtragsrate nach 20h für C₁₆TA-BONS VE-Wasser

### Beispiel 3

Die Abtragsraten von unlegiertem Stahl und Kupfer in belüftetem und unbelüftetem VE-Wasser mit Zusatz von 0,04, 0,05 und 0,075 Gew.-% C₁₆TA-Bons wurden in einer Durchströmungsapparatur durch Einbringen von Probecoupons und Rohrproben bestimmt. Die Ergebnisse enthält Tabelle 3.

### Tabelle 3

Abtragsraten, bestimmt durch Messung des Masseverlustes für C₁₆TA-BONS in VE-Wasser

### Beispiel 4

Wie in Beispiel 3 beschrieben, wurden Lösungen von Docosyltrimethylammonium-3-hydroxi-2-naphthoat in VE-Wasser von 100 bzw. 120°C auf ihre Abtragsraten für unlegierten Stahl (ST37) untersucht. Bei einer Konzentration von 0,125 Gew.-% wurden Werte kleiner 0,01 mm/Jahr gemessen.

### Beispiel 5

Wie in Beispiel 1 beschrieben, wurden Lösungen von C₁₆TA-BONS in 0,1 n Salzsäure von 65°C auf ihre Abtragsraten für unlegierten Stahl (ST37) untersucht. Der Wert für die Konzentration 0 beträgt 6,3 mm/Jahr, für 0,0075 Gew.-% 1,5 mm/Jahr und 0,075 Gew.-% 1,2 mm/Jahr, entsprechend 76 % und 81 % Inhibitorwirksamkeit.

### Beispiel 6

Wie in Beispiel 3 beschrieben, wurden Lösungen von C₁₆TA-BONS in 0,1 n Salzsäure von 65°C auf Abtragsrate für unlegierten Stahl (ST37) untersucht. Der Wert für die Konzentration 0 beträgt 16,2 mm/Jahr, für 0,075 Gew.-% 0,9 mm/Jahr entsprechend 94 % Inhibitorwirksamkeit.

### Beispiel 7

In einem Versuchsstand zur Untersuchung des Berstverhaltens von Kunststoffmembranen, der aus Messing, unlegiertem Stahl und verzinkten Stahrohren besteht mit einem Gesamtvolumen von 200 l belüftetem VE-Wasser (T= 80°C), wurde eine starke abtragende Korrosion festgestellt. Der Zusatz von kommerziellen Inhibitoren auf Phosphatbasis (DIANODIC II, Fa. Betz, Düsseldorf) brachte nur einen unbefriedigenden Korrosionsschutz, erkennbar an der Bildung und den Austrag von Korrosionsprodukten. Der Zusatz an 0,1 Gew.-% C₁₆TA-BONS verhinderte die Ausbildung von Korrosionsprodukten vollständig. An zusätzlich eingehängten Probecoupons aus unlegiertem Stahl (ST37) bestimmte Abtragsraten (Versuchszeit 140 h) waren kleiner als 0,01 mm/Jahr.

## Patentansprüche

1. Verfahren zur Vermeidung der Korrosion metallischer Werkstoffe in strömenden wäßrigen Medien, dadurch gekennzeichnet, daß man dem wäßrigen Medium eine Verbindung der Formel zugibt, wobei
R₁ C₁₂-C₂₆-Alkyl oder C₁₂-C₂₆-Alkenyl, n eine Zahl von 0 bis 5,
R₂ C₁-C₃-Alkyl, R₃ C₁-C₃-Alkyl
oder eine Gruppe der Formel -(C₂H₄O)ₓH, x eine Zahl von 1 bis 3, A⁽⁻⁾ ein Anion der folgenden Formeln: SCN⁽⁻⁾, R₄SO₃⁽⁻⁾ wo R₄ C₆-C₉-Alkyl oder C₆-C₉-Alkenyl ist und die Summe der C-Atome in R₁ und R₄ mindestens 21 betragen soll; wo Hal Fluor, Chlor, Brom oder Jod, R₅ C₁-C₅-Alkyl, C₂-C₅-Alkenyl oder C₁-C₅-Alkoxy in den Stellungen 3, 4, 5 und 6 und R₆ Wasserstoff oder Hydroxy in den Stellungen 2 und 3 zur Carboxyl-Gruppe und wo R₇ COO⁽⁻⁾ oder SO₃⁽⁻⁾ und R₈ Wasserstoff oder Methyl ist.

2. Verfahren nach Anspruch 1, dadurch gekennzeichnet, daß man die Verbindungen der Formel in einer Menge von 0,01 bis 5 Gew.-% einsetzt.

3. Verwendung der Verbindungen nach Anspruch 1 als Korrosionsinhibitoren.

## Claims

1. A process for the avoidance of corrosion of metallic materials in flowing aqueous media, which comprises adding to the aqueous medium a compound of the formula in which
R₁ denotes C₁₂-C₂₆-alkyl or C₁₂-C₂₆-alkenyl, n denotes a number from 0 to 5, R₂ denotes C₁-C₃-alkyl, R₃ denotes C₁-C₃-alkyl or a group of the formula -(C₂H₄O)ₓH, x denotes a number from 1 to 3, A⁽⁻⁾ denotes an anion of the following formulae: SCN⁽⁻⁾ R₄SO3⁽⁻⁾ where R₄ is C₆-C₉-alkyl or C₈-C₉-alkenyl and the sum of the carbon atoms in R₁ and R₄ should be at least 21; where Hal is fluorine, chlorine, bromine or iodine, R₅ is C₁-C₅-alkyl, C₂-C₅-alkenyl or C₁-C₅-alkoxy in the 3, 4, 5 and 6 positions and R₆ is hydrogen or hydroxy in the 2 and 3 positions to the carboxyl group and where R7 is COO⁽⁻⁾ or SO₃⁽⁻⁾ and R₈ is hydrogen or methyl.

2. A process as claimed in claim 1, wherein the compounds of the formula are employed in an amount of 0.01 to 5% by weight.

3. Use of the compounds as claimed in claim 1 as corrosion inhibitors.

## Revendications

1. Procédé pour empêcher la corrosion de matériaux métalliques dans des milieux aqueux à écoulement rapide, procédé caractérisé en ce que l'on ajoute au milieu aqueux un composé de formule dans laquelle
R₁ est un alkyle ou un alcényle en C₁₂-C₂₆,
n un nombre de 0 à 5,
R₂ est un alkyle en C₁-C₃ et R₃ est un alkyle en C₁-C₃ ou un groupe -(C₂H₄O)ₓH, x étant un nombre de 1 à 3, et A⁽⁻⁾ désigne l'un des anions suivants : SCN ⁽⁻⁾, R₄SO₃⁽⁻⁾, R₄ étant un alkyle ou un alcényle en C₆-C₉ et la somme des atomes de carbone de R₁ et R₄ devant être au moins égale à 21,
Hal désignant le fluor, le chlore, le brome ou l'iode, R₅ un alkyle en C₁-C₅, un alcényle en C₂-C₅ ou un alcoxy en C₁-C₅ aux positions 3, 4, 5 et 6, et R₆ l'hydrogène ou un hydroxyle aux positions 2 et 3 par rapport au groupe carboxylique, ou encore un anion dans lequel R₇ représente COO⁽⁻⁾ ou SO₃⁽⁻⁾ et R₈ l'hydrogène ou le groupe méthyle.

2. Procédé selon la revendication 1, caractérisé en ce que les composés de la formule indiquée sont ajoutés dans une proportion de 0,01 à 5% en poids.

3. L'emploi des composés de la revendication 1 comme inhibiteurs de corrosion.
